# EUROPÄISCHE PATENTSCHRIFT

(11) **EP 3 222 757 B1**
(45) Veröffentlichungstag und Bekanntmachung des Hinweises auf die Patenterteilung: **19.09.2018**
(21) Anmeldenummer: 16161938.2
(22) Anmeldetag: 23.03.2016
(51) Int. Cl.: C25D 21/18, C23F 1/40, C23C 4/08, C23C 4/131, C23C 4/129, C23C 4/18, C23F 1/44, C25D 3/22, C23C 4/02, C23F 1/08

(54) **VERFAHREN UND VORRICHTUNG ZUM AUFLÖSEN VON ZINK**
METHOD AND DEVICE FOR DISSOLVING ZINC
PROCEDE ET DISPOSITIF DESTINES A LA DISSOLUTION DE ZINC

(43) Veröffentlichungstag der Anmeldung: 27.09.2017
(73) Patentinhaber: Dr.Ing. Max Schlötter GmbH & Co. KG, 73312 Geislingen (DE)
(72) Erfinder: Laatsch, Joachim, 89160 Dornstadt/Temmenhausen (DE); Henne, Stefan, 89143 Blaubeuren (DE); Zöllinger, Michael, 73084 Salach (DE)
(74) Vertreter: Hoffmann Eitle

(56) Entgegenhaltungen:
- EP-A1- 1 972 600
- CN-A- 1 405 342
- DE-A1- 10 010 316
- US-A- 5 302 260
- US-A1- 2007 278 108

## Beschreibung

Die vorliegende Erfindung betrifft ein Verfahren zum Auflösen von Zink oder einer Zinklegierung in einer wässrigen, alkalischen Lösung, ein Verfahren zum galvanischen Beschichten mit Zink oder einer Zinklegierung, das dieses Verfahren zum Auflösen von Zink oder einer Zinklegierung verwendet, sowie eine Vorrichtung zum Auflösen von Zink oder einer Zinklegierung.

Bei der galvanischen Abscheidung von Zink aus alkalischen, cyanidfreien Zinkbädern kommen in den Aktivbädern gewöhnlich unlösliche Anoden zum Einsatz. Um den Zinkgehalt des Elektrolyten zu kontrollieren, wird dieser üblicherweise über ein separates Abteil zum Auflösen von Zink (ein sogenanntes Zinklöseabteil) geleitet, in dem größere Mengen Zink vorgehalten werden. Problematisch ist dabei, dass sich Zink allerdings nur sehr langsam in einem alkalischen Elektrolyten auflöst, da die Wasserstoffentwicklung auf der Zinkoberfläche durch eine hohe Überspannung gehemmt ist.

Der Stand der Technik versucht dieses Problem dadurch zu lösen, dass Zink in direkten Kontakt bzw. elektrisch leitenden Kontakt mit einem Material gebracht wird, das eine geringere Überspannung für Wasserstoff besitzt, um so die Löserate des Zinks (Zinklöserate) zu erhöhen. Dazu werden aus Kostengründen meist Lösekörbe aus Stahl mit Zinkpellets oder Zinkkugeln befüllt und in den alkalischen Elektrolyten getaucht. Dabei findet, neben der anodischen Oxidation des Zinks, eine kathodische Reduktion von Protonen zu Wasserstoff an den Stahlkörben statt. Die Reaktionsgleichungen können beispielsweise wie folgt formuliert werden:
(1)

   Zn(0) → Zn(II) + 2e⁻
(2)

   2H⁺ + 2e⁻ → H₂ bzw.

   2H₂O + 2e⁻ → H₂ + 2OH⁻

Neben einer ausreichenden Umflutung, die zur Vermeidung einer Anodenpassivierung dienen soll, hat es sich als vorteilhaft gezeigt, wenn die katalytische Oberfläche vergrößert wird. Stahl kann beispielsweise zur Verwendung oxidiert werden. Üblicherweise erreicht man eine ausreichende Oxidation durch Säuretauchen und anschließender Auslagerung des Stahls von einigen Tagen an die Atmosphäre oder durch thermische Verfahren (R. Ludwig, R. Holland: Zinc Generator Tanks for the Alkaline Cyanide-Free Zinc Plater, Metal Finishing, 1998, Vol. 6, S. 106-112).

Diese herkömmlichen Verfahren weisen jedoch einige Nachteile auf. Zum Beispiel kann es durch Schwankungen der Zinklöserate immer wieder zu Unregelmäßigkeiten bis hin zu Engpässen bei der Bereitstellung von gelöstem Zink kommen. Zudem sinkt die Löserate mit steigender Konzentration an Zink in der Lösung. Darüber hinaus ist die Löserate bei diesen herkömmlichen Verfahren meist stark von der Temperatur abhängig. In der Regel sinkt die Zinklöserate beim Verringern der Temperatur. Im Fall von alkalischen, cyanidfreien Zinkbädern ist auf eine Betriebstemperatur der Aktivbäder von 20 bis 35°C zu achten (vgl. DE 10 2004 038 650 A1). Des Weiteren enthalten die für galvanische Verfahren verwendeten alkalischen Zinkbäder auch Additive, insbesondere organische Zusätze, die sich im Vergleich zu reiner Kali- oder Natronlauge negativ auf die Zinklöseraten auswirken.

Insgesamt wäre daher eine über einen langen Zeitraum aktive und gegenüber äußeren Einflüssen inerte Kathode wünschenswert, mit der eine hohe Zinklöserate auch in realen alkalischen Zinkbädern realisiert werden kann und kein negativer Einfluss auf die Funktionsweise dieser Zinkbäder beobachtet wird.

Im Stand der Technik gibt es einige Ansatzpunkte, um diese Problematik zu lösen:
In der Patentschrift US 5,302,260 werden Beschichtungen aus Raney-Nickel und Raney-Kobalt als geeignet und ausreichend inert beschrieben, um Zink oder Zinkbeschichtungen im alkalischen Milieu zu lösen. Die verwendeten Materialen sollen sich durch eine sehr hohe spezifische Oberfläche und eine niedrige WasserstoffÜberspannung auszeichnen.

In der Offenlegungsschrift DE 197 11 717 A1 wird ein ebenfalls auf Nickel und/oder Kobalt basierendes Material beschrieben, das mit einem unedlen Metall, insbesondere Zink, in direkten Kontakt gebracht wird, was zu einem schnelleren Lösen der unedlen Metalle führen soll.

In DE 10 2004 038 650 A1 wird eine weitere Möglichkeit beschrieben, die die Auflösung von Zink in Natron- oder Kalilauge beschleunigen soll. Es wird der Lauge mehr Eisensulfid zugesetzt, als darin löslich ist. Im direkten Kontakt mit Zink wird an dem Eisensulfid Wasserstoff entwickelt. Im Vergleich zur Verwendung von Eisenpulver können die Entzinkungszeiten von feuerverzinkten Stahlblechen verkürzt werden.

Die oben beschriebenen Verfahren werden aus Kostengründen, unzureichender Badverträglichkeit, zu geringer Zinklöserate, ungenügender Robustheit oder auch aus ökologischen und regulatorischen Überlegungen nicht großtechnisch eingesetzt, um Zink für die galvanische Beschichtung in Lösung zu bringen.

Ferner wird in EP 1 972 600 A1 ein Herstellungsverfahren für eine Tragvorrichtung wie einen Lösekorb beschrieben, die für das Auflösen von Metallen und Legierungen, insbesondere Zink, verwendet wird. Die Tragvorrichtung weist an der Oberfläche eine Oxidschicht auf, die durch Eintauchen in eine Salzlösung, insbesondere eine alkalische Lösung eines Oxidationsmittels, gebildet wird.

Es ist daher eine Aufgabe der vorliegenden Erfindung, ein verbessertes Verfahren zum Auflösen von metallischem Zink oder einer Zinklegierung bereitzustellen, das aus den Verfahren des Stands der Technik resultierende Bedürfnisse reduziert oder überwindet. Es ist insbesondere eine Aufgabe
der vorliegenden Erfindung, ein kostengünstiges, ökologisch akzeptables, robustes Verfahren mit hoher Zinklöserate bereitzustellen. Eine weitere Aufgabe ist es, ein Verfahren zum galvanischen Beschichten mit Zink oder einer Zinklegierung, das das Verfahren zum Auflösen von Zink oder einer Zinklegierung verwendet, sowie eine Vorrichtung zum Auflösen von Zink oder einer Zinklegierung bereitzustellen.

Die genannten Aufgaben werden durch das Verfahren zum Auflösen von Zink oder einer Zinklegierung, das Verfahren zum galvanischen Beschichten mit Zink oder einer Zinklegierung und der Vorrichtung zum Auflösen von Zink oder einer Zinklegierung gemäß den unabhängigen Patentansprüchen gelöst. Abhängige Ansprüche geben weitere vorteilhafte Ausgestaltungen an.

Ein Aspekt der Erfindung betrifft ein Verfahren zum Auflösen von Zink oder einer Zinklegierung. Gemäß diesem Verfahren wird metallisches Zink, also Zink(0), oder eine Zinklegierung in elektrisch leitenden Kontakt mit einer Eisenschicht gebracht und mit dieser ganz oder teilweise in eine wässrige, alkalische Lösung getaucht. Die Eisenschicht besteht aus einem auf ein Substrat thermisch aufgespritzten Eisenmaterial; sie wird in dem Verfahren also durch thermisches Spritzen eines Eisenmaterials auf das Substrat erzeugt. Das zum thermischen Spritzen verwendete Eisenmaterial umfasst metallisches Eisen und/oder eine Eisenlegierung, und das zum thermischen Spritzen verwendete Eisenmaterial enthält mindestens 60 Gew.% Eisen, bezogen auf das Gesamtgewicht des Eisenmaterials. Diese Eisenschicht wird im Folgenden auch als "thermisch gespritzte Eisenschicht" bezeichnet.

Bei dem Verfahren wird also metallisches Zink (also Zink der Oxidationsstufe null) aufgelöst und liegt dann in der Lösung als Zn(II), beispielsweise als Zinkat, vor. Zink(0) kann ggf. auch aus einer Legierung herausgelöst werden, sodass Rückstände der Legierung verbleiben und nicht die gesamte Legierung aufgelöst wird. Eine solche Variante wird erfindungsgemäß zum "Auflösen" einer Zinklegierung gezählt.

Zum Auflösen wird das Zink oder die Zinklegierung (Anode) in elektrisch leitenden Kontakt mit der thermisch gespritzten Eisenschicht (Kathode) gebracht. Dabei kann ein unmittelbarer oder ein mittelbarer räumlicher Kontakt zwischen Zink bzw. Zinklegierung und der Eisenschicht bestehen. Ein unmittelbarer räumlicher Kontakt liegt vor, wenn die thermisch gespritzte Eisenschicht direkt an das Zink bzw. die Zinklegierung angrenzt. Ein Beispiel hierfür wäre ein mit der Eisenschicht beschichteter Lösekorb, zum Beispiel ein Stahlkorb, der mit Zink bzw. Zinklegierung beispielsweise in Form von Pellets, Granalien oder Kugeln gefüllt ist.

Ein mittelbarer räumlicher Kontakt liegt vor, wenn die thermisch gespritzte Eisenschicht nicht direkt an das Zink bzw. die Zinklegierung angrenzt, also beabstandet ist. Eine solche Beabstandung kann beispielsweise mittels eines Abstandshalters, zum Beispiel eine Beilagscheibe, realisiert sein. Es ist auch möglich, das Zink bzw. die Zinklegierung und das Substrat mit der thermisch gespritzten Eisenschicht separat voneinander in das Bad zu hängen. Der elektrisch leitende Kontakt zwischen Eisenschicht und Zink bzw. Zinklegierung kann dann über einen metallischen Leiter, zum Beispiel ein Metallstift, eine Metallschraube oder ein Kabel, erfolgen, der die Eisenschicht mit dem Zink bzw. der Zinklegierung elektrisch leitend verbindet.

Um Zink in Lösung zu bringen, müssen das Zink bzw. die Zinklegierung sowie die Eisenschicht ganz oder teilweise in die wässrige, alkalische Lösung eintauchen. Folglich bilden Zink bzw. Zinklegierung und die thermisch gespritzte Eisenschicht jeweils Oberflächen, die unmittelbar mit der wässrigen, alkalischen Lösung in Kontakt kommen.

Überraschend wurde gefunden, dass mit dem Verfahren hohe Zinklöseraten ermöglicht werden, die deutlich über denen herkömmlicher Verfahren liegen, bei denen ein unbehandeltes Stahl- oder Eisenblech oder ein verrostetes Stahlblech als Kathode verwendet wird. Darüber hinaus können hohe Zinklöseraten über einen langen Zeitraum und auch bei hohen Zinkkonzentrationen in der wässrigen alkalischen Lösung ermöglicht werden. Somit erlaubt das erfindungsmäße Verfahren, binnen vergleichsweise kurzer Zeit eine größere Menge an gelöstem Zink und auch gelöstes Zink in hohen Konzentrationen bereitzustellen. Hierdurch kann die Zinkkonzentration, zum Beispiel bei in galvanischen Verfahren verwendeten Zinkbädern, leichter und zuverlässiger gesteuert werden. Des Weiteren ist es durch das erfindungsgemäße Verfahren möglich, kleinere Volumina an Zinklösung vorrätig zu halten bzw. kleinere Zinklöseabteile zu verwenden, da Zink bei Bedarf rasch und in höherer Konzentration in Lösung gebracht werden kann.

In Bezug auf die Wirtschaftlichkeit werden neben der gesteigerten Prozesssicherheit auch in Bezug auf die Anlagentechnik Vorteile erhalten, da generell kompakter geplant bzw. weniger Lösung verwendet werden kann. Ebenso können Lösezeiten bzw. Entzinkungszeiten verkürzt werden. Eine Beschränkung von galvanischen Verfahren durch das Auflösen des Zinks wird somit überwunden oder zumindest deutlich gemildert. Des Weiteren ist die Eisenschicht leicht und kostengünstig mittels thermischen Spritzens herstellbar. Aus der guten Wirtschaftlichkeit ergeben sich natürlich auch ökologische Vorteile, wie niedrigerer Materialeinsatz und geringerer Energieverbrauch.

Die Erfinder haben weiterhin gefunden, dass das obige Verfahren zum Auflösen von Zink oder einer Zinklegierung sehr robust ist. Es zeigt nur eine geringe Abhängigkeit von der Temperatur und kann bei allen für galvanisches Beschichten mit Zink gängigen Temperaturen betrieben werden. Des Weiteren ist das Verfahren unempfindlich gegenüber den gängigen Additiven, die in Zinkbädern für die galvanische Beschichtung verwendet werden. Organische Additive können ohne weiteres eingesetzt werden. Das Verfahren ist somit insbesondere dafür geeignet, gelöstes Zink für galvanische Verfahren bereitzustellen.

Gemäß einer weiteren Ausführungsform ist die wässrige, alkalische Lösung cyanidfrei. Sie ist bevorzugt ein alkalisches, cyanidfreies Zinkbad bzw. ein Zinkelektrolyt, der für das galvanische Abscheiden von Zink oder Zinklegierungen geeignet ist. Das Zinkbad kann ein oder mehrere typische Additive für alkalische Zinkbäder, wie zum Beispiel Glanzbildner, Tenside, Polymere, Carbonate, Silicate und Komplexbildner, enthalten.

Das Verfahren zum Auflösen von Zink oder einer Zinklegierung kann somit mit einem Verfahren zum galvanischen Beschichten mit Zink oder einer Zinklegierung kombiniert werden.

Ein weiteres Anwendungsfeld des Verfahrens zum Auflösen von Zink oder einer Zinklegierung ist das Entzinken von Zink oder Zinklegierung enthaltendem Altmetall (z.B. Schrott). Das Altmetall enthält zumindest an der Oberfläche metallisches Zink oder eine Zinklegierung. Beispiele für Zink oder Zinklegierung enthaltendes Altmetall sind Metall mit einer Beschichtung aus galvanisch abgeschiedenem Zink oder galvanisch abgeschiedener Zinklegierung, feuerverzinktes Metall und mit Zinklamellen überzogenes Metall.

Die wässrige, alkalische Lösung kann ein Hydroxid, beispielsweise ein Alkalimetallhydroxid und/oder ein Erdalkalimetallhydroxid, enthalten. Bevorzugt sind dabei Natriumhydroxid und/oder Kaliumhydroxid. Der pH-Wert der wässrigen, alkalischen Lösung beträgt üblicherweise 10 oder mehr, bevorzugt 12 oder mehr, besonders bevorzugt 13 oder mehr.

Das aufzulösende Zink bzw. die aufzulösende Zinklegierung können grundsätzlich in beliebiger Form, beispielsweise in Form eines Blechs, einer Beschichtung auf einem Träger, als Barren oder im Falle eines Lösekorbes als Pellets, Granalien, Kugeln oder ähnliches, vorliegen. Für das Verfahren können metallisches Zink, eine Zinklegierung oder auch Kombinationen davon eingesetzt werden. Eine Zinklegierung enthält bevorzugt mindestens 50 Gew.% Zink, mehr bevorzugt mindestens 75 Gew.% Zink, besonders bevorzugt mindestens 95 Gew.% Zink, zum Beispiel 98.0 bis 99.9 Gew.%.

Wie oben bereits ausgeführt, ist die Eisenschicht eine thermisch gespritzte Eisenschicht. Das heißt, sie wurde durch ein thermisches Spritzverfahren auf dem Substrat erhalten. Die Herstellung mittels thermischen Spritzens ist leicht durchführbar und mit weniger Aufwand verbunden als zum Beispiel die Herstellung von Raney-Katalysatoren, sodass sich gegenüber letzteren auch wirtschaftliche Vorteile ergeben.

Die thermisch gespritzte Eisenschicht enthält Eisen(0) und mindestens eine oder mehrere Eisen(III)-SauerstoffVerbindungen. Eisen(III)-Sauerstoff-Verbindungen können beispielsweise in einer XPS-Analyse einer thermisch gespritzten Eisenschicht nachgewiesen werden. Die Eisen(III)-Sauerstoff-Verbindungen bilden sich beim thermischen Spritzen des Eisenmaterials, das heißt durch Reaktion von Eisen mit Sauerstoff.

Die Eisen(III)-Sauerstoff-Verbindungen beinhalten mindestens eine Verbindung, ausgewählt aus einem Eisen(III)-Oxid, einem Eisen(III)-Oxidhydroxid, einem Eisen(III)-Hydroxid und Kombinationen davon. Hierbei ist davon auszugehen, dass sich Hydroxidverbindungen, zum Beispiel an der Oberfläche der thermisch gespritzten Eisenschicht, auch in Gegenwart der wässrigen, alkalischen Lösung bilden können. Nach dem thermischen Spritzen und vor dem Einsatz in der wässrigen, alkalischen Lösung enthält die gespritzte Eisenschicht insbesondere mindestens eine Eisen(III)-SauerstoffVerbindung, ausgewählt aus Eisen(III)-Oxid (Fe₂O₃), Eisen(III)-Oxidhydroxid (FeOOH) oder einer Kombination davon.

Das zum thermischen Spritzen verwendete Eisenmaterial enthält metallisches Eisen und/oder eine Eisenlegierung. Geeignete Eisenlegierungen sind insbesondere solche, die mindestens ein von Eisen verschiedenes Übergangsmetall und/oder Kohlenstoff enthalten. Eine geeignete Eisenlegierung kann auch aus Eisen und dem mindestens einen Übergangsmetall und/oder Kohlenstoff bestehen. Bei den Eisenlegierungen ist das Übergangsmetall zum Beispiel aus Mangan, Nickel, Kupfer, Molybdän, Zirkonium und Kombinationen davon ausgewählt.

Das zum thermischen Spritzen verwendete Eisenmaterial enthält mindestens 60 Gew.% Eisen. Die Angabe des Eisengehalts bezieht sich sowohl auf Eisen in Form von metallischem Eisen, oben beschriebenen Eisenlegierungen und anderen Eisenverbindungen. Sie gibt also den Gesamtgehalt an Eisen bezogen auf das Gesamtgewicht des für das thermische Spritzen verwendeten Eisenmaterials an.

Die Erfinder haben gefunden, dass ein hoher Eisengehalt in dem Eisenmaterial zu besonders hohen Zinklöseraten führt. Bevorzugt enthält das zum thermischen Spritzen verwendete Eisenmaterial daher mindestens 80 Gew.% Eisen, mehr bevorzugt mindestens 90 Gew.% und noch mehr bevorzugt mindestens 95 Gew.% Eisen, bezogen auf das Gesamtgewicht des Eisenmaterials.

Bevorzugt wird als Eisenmaterial einfach metallisches Eisen oder ein Stahl, der beispielsweise neben Eisen geringe Mengen (< 5 Gew.%, insbesondere < 2 Gew.%) an Kohlenstoff und Übergangsmetall enthält, verwendet. Hierdurch können besonders günstige, umweltfreundliche thermisch gespritzte Eisenschichten erzeugt werden, mit denen hohe Zinklöseraten ermöglicht werden.

Das Eisenmaterial wird bevorzugt in einer für das thermische Spritzen geeigneten Form, zum Beispiel als Pulver oder Draht, eingesetzt.

Üblicherweise werden beim thermischen Spritzen erhitzte, an-, ab- bzw. aufgeschmolzene Spritzpartikel beschleunigt und auf das Substrat geschleudert. Hierdurch wird eine gute Anbindung an das Substrat und eine rissfeste Eisenschicht gebildet. Hierbei erfolgt vermutlich auch eine Oxidation, insbesondere an der Oberfläche der Partikel, wodurch eine oder mehrere Eisen(III)-Sauerstoff-Verbindungen gebildet werden.

Verfahrensbedingt wird beim thermischen Spritzen in der Regel eine relativ raue Oberfläche erzeugt. Gemäß einer bevorzugten Ausführungsform weist die Eisenschicht eine Rauheit Ra von mindestens 4 µm, bevorzugt 5 bis 50 µm, mehr bevorzugt 6 bis 40 µm, auf. Hierbei gibt Ra den arithmetischen Mittenrauwert nach DIN EN ISO 4287:2010 an.

Die Rauheit der thermisch gespritzten Eisenschicht muss nicht zu einer sehr hohen spezifischen Oberfläche führen. In einigen Beispielen wurden deutlich geringere spezifische Oberflächenwerte für eine thermisch gespritzte Eisenschicht als bei einem verrosteten Stahlblech gefunden. Da mit einer thermisch gespritzten Eisenschicht dennoch deutlich höhere Zinklöseraten beobachtet wurden, ist zu vermuten, dass die spezifische Oberfläche der thermisch gespritzten Eisenschicht nur einen geringen Einfluss auf die Zinklöserate hat.

Die thermisch gespritzte Eisenschicht weist ein vergleichsweise positives Potential auf. So kann die thermisch gespritzte Eisenschicht in 1 M Natronlauge ein Redoxpotential von mehr als +0.6 V aufweisen, wenn als Referenzelektrode eine Wasserstoffelektrode (z.B. eine HydroFlex®-Wasserstoffelektrode der Fa. Gaskatel) verwendet wird.

Gemäß einer bevorzugten Ausführungsform weist die Eisenschicht eine durchschnittliche Dicke von 10 µm bis 1000 µm, bevorzugt 30 µm bis 600 µm und besonders bevorzugt 50 µm bis 400 µm, auf. Eine gewisse Schichtdicke ist für die Festigkeit der Eisenschicht hilfreich. Wenn die Schichtdicke zu groß gewählt wird, kann dies wiederum zum Abplatzen der Eisenschicht führen. Die durchschnittliche Dicke der Eisenschicht wird per Rasterelektronenmikroskopie an einem Querschliff der Eisenschicht bestimmt.

Grundsätzlich kann das Substrat ein Metall, ein Halbleiter oder ein Nichtmetall sein. Es werden natürlich solche Materialien verwendet, die für das thermische Aufspritzen des Eisenmaterials geeignet sind, also insbesondere eine ausreichende Temperaturstabilität aufweisen. Bevorzugt wird ein Substrat aus Metall, insbesondere Stahl, eingesetzt. Es kann beispielsweise in Form eines Blechs, bevorzugt in Form eines Lochblechs, oder auch in Form eines Korbes vorliegen. Das Substrat ist bevorzugt nicht aus einem thermisch gespritzten Eisenmaterial. Das Substrat dient in erster Linie dazu, dass eine flächige Eisenschicht durch thermisches Spritzen erzeugt werden kann. Die Eisenschicht wird durch das Substrat gestützt.

Zwischen Substrat und der Eisenschicht kann ein Haftgrund angeordnet sein. Dieser kann beispielsweise auf Basis von Bronze, Nickel oder einer Nickel-Titan-Legierung sein oder ganz daraus bestehen. Durch die Verwendung eines Haftgrunds wird die Anhaftung der thermisch gespritzten Schicht auf dem Substrat weiter verbessert. Ein Haftgrund wird bevorzugt flächig unmittelbar auf das Substrat aufgetragen, bevor das Eisenmaterial thermisch aufgespritzt wird. Der Haftgrund kann mit demselben thermischen Spritzverfahren wie die Eisenschicht erzeugt werden, beispielsweise Flammspritzen oder Lichtbogenspritzen. Üblicherweise wird der Haftgrund mit einer Dicke von bis zu 50 µm erzeugt. Wenn ein Haftgrund verwendet wird, so wird das Eisenmaterial in aller Regel unmittelbar auf den Haftgrund thermisch aufgespritzt.

Wenn kein Haftgrund verwendet wird, so wird das Eisenmaterial in der Regel unmittelbar auf das Substrat thermisch aufgespritzt.

Die Eisenschicht gemäß einer der oben beschriebenen Ausführungsformen kann mittels herkömmlicher Verfahren auf das Substrat (mit oder ohne Haftgrund) thermisch aufgespritzt werden. Es kann beispielsweise zur Erzeugung der Eisenschicht das Eisenmaterial gemäß einer der oben beschriebenen Ausführungsformen mittels eines der folgenden Verfahren auf das Substrat thermisch aufgespritzt werden: Lichtbogen-Drahtspritzen, Thermo-Spray-Pulverspritzen, Flammspritzen, Hochgeschwindigkeits-Flammspritzen, Plasma-Spritzverfahren, Autogenes Stabspritzen, Autogenes Drahtspritzen, Laserspritzen, Kaltgasspritzen, Detonationsspritzen und PTWA-Spritzen. Diese Verfahren sind dem Fachmann an sich bekannt. Die Eisenschicht kann insbesondere mittels Flammspritzen oder Lichtbogenspritzen erzeugt werden. Für den Einsatz eines pulverförmigen Eisenmaterials eignet sich insbesondere das Flammspritzen. Bei einem drahtförmigen Eisenmaterial eignet sich insbesondere das Lichtbogenspritzen.

Das Lichtbogenspritzen zeichnet sich durch eine hohe Auftragsrate und einen niedrigen Energieverbrauch aus. Des Weiteren kommt es zu einer vergleichsweise geringen Substraterwärmung, so dass eine große Variabilität beim verwendeten Substrat besteht. Die thermisch gespritzte Eisenschicht wird daher bevorzugt mittels Lichtbogenspritzen erzeugt, insbesondere wenn im industriellen Maßstab gearbeitet wird.

Wie oben bereits erwähnt, wird das Zink bzw. die Zinklegierung in elektrisch leitenden Kontakt mit der Eisenschicht gebracht. Dies kann beispielsweise über das Substrat geschehen, wenn dieses elektrisch leitend ausgebildet und in Kontakt mit dem Zink bzw. der Zinklegierung steht. Eine weitere Möglichkeit ist, einen Lösekorb mit einer thermisch gespritzten Eisenschicht zu versehen und das Zink bzw. die Zinklegierung in diesen zu füllen.

Unabhängig von dem Material des Substrats kann die Eisenschicht auch über einen metallischen Leiter in elektrisch leitenden Kontakt mit dem Zink bzw. der Zinklegierung gebracht werden. Ein solcher Leiter kann beispielsweise ein Metallstab oder eine Metallschraube, zum Beispiel aus Stahl, Kupfer oder einem anderen Metall, das durch die wässrige, alkalische Lösung nicht angegriffen wird, oder ähnliches sein. Hierzu können das Substrat mit der Eisenschicht und das Zink. bzw. die Zinklegierung parallel, zum Beispiel über einen Abstandshalter wie eine Beilagscheibe voneinander getrennt, angeordnet sein. Der metallische Leiter kann dann senkrecht hierzu durch Substrat und Eisenschicht sowie Zink bzw. Zinklegierung geführt werden, um den elektrisch leitenden Kontakt herzustellen. Optional kann der metallische Leiter auch durch den Abstandshalter führen. Eine weitere Möglichkeit ist, den elektrisch leitenden Kontakt über ein Kabel herzustellen, das Zink bzw. Zinklegierung mit der Eisenschicht oder einem metallischen Substrat verbindet.

Wie oben bereits erläutert können das Substrat mit der thermisch gespritzten Eisenschicht und das Zink bzw. die Zinklegierung voneinander beabstandet sein. Hierfür kann ein Abstandshalter, zum Beispiel eine Beilagscheibe, verwendet werden. Es kann auch eine separate Aufhängung von Zink bzw. Zinklegierung und Substrat mit Eisenschicht erfolgen. Der elektrisch leitende Kontakt kann über einen oder mehrere metallische Leiter, zum Beispiel wie im vorstehenden Absatz beschrieben, erfolgen. Die Beabstandung kann somit so ausgestaltet werden, dass die Kontaktfläche mit der wässrigen, alkalischen Lösung des Substrats mit der Eisenschicht sowie des Zinks bzw. der Zinklegierung relativ groß ist.

Das Verfahren zum Auflösen von Zink oder einer Zinklegierung ist sehr robust. Es kann über einen breiten Temperaturbereich erfolgreich durchgeführt werden. Die wässrige, alkalische Lösung kann zum Beispiel eine Temperatur von 10 bis 90°C, bevorzugt 15 bis 75°C, besonders bevorzugt 20 bis 60°C, aufweisen. Das Verfahren kann ohne weiteres bei Temperaturen, die für galvanische Zinkbäder typisch sind, insbesondere im Bereich von 10 bis 60°C, bevorzugt 15 bis 50°C und mehr bevorzugt 20 bis 40°C, betrieben werden. Bei solchen Temperaturen sind die üblicherweise in Zinkbädern eingesetzten Additive stabil. Wenn hierauf keine Rücksicht genommen werden muss, zum Beispiel wenn beim Entzinken von Altmetall nur eine einfache Lauge eingesetzt wird, so können höhere Temperaturen verwendet werden.

Bevorzugt wird die wässrige, alkalische Lösung während des Verfahrens durchmischt. Dies kann beispielsweise durch Rühren, Umwälzen oder einem (teilweisen) Austausch der wässrigen, alkalischen Lösung geschehen.

Zum Steuern der Zinklöserate kann die Eintauchtiefe in die wässrige, alkalische Lösung variiert werden. Zum Unterbrechen oder Beenden des Lösevorgangs können Zink bzw. Zinklegierung und Substrat mit der thermisch gespritzten Eisenschicht einfach aus der wässrigen, alkalischen Lösung herausgenommen werden oder die wässrige, alkalische Lösung wird abgelassen.

Das Verfahren zum Auflösen von Zink bzw. einer Zinklegierung kann ohne weiteres im industriellen Maßstab durchgeführt werden.

Ein weiterer Aspekt der Erfindung betrifft ein Verfahren zum galvanischen Beschichten mit Zink oder einer Zinklegierung. Dieses Verfahren umfasst:
(A) das galvanische Abscheiden von Zink oder einer Zinklegierung aus einer wässrigen, alkalischen Lösung, die gelöstes Zink und gegebenenfalls andere gelöste Metalle enthält, auf einem Bauteil oder einem anderen elektrisch leitenden Körper, um das Bauteil oder den elektrisch leitenden Körper mit Zink oder einer Zinklegierung zu beschichten, und
(B) das Durchführen eines Verfahrens zum Auflösen von Zink oder einer Zinklegierung gemäß einer der oben beschriebenen Ausführungsformen, um gelöstes Zink für den Schritt (A) bereitzustellen.

Durch das Verfahren wird ein Bauteil oder ein anderer elektrisch leitender Körper mit Zink oder einer Zinklegierung beschichtet. Die abgeschiedene Zinklegierung kann sich in von der zum Auflösen verwendeten Zinklegierung unterscheiden. Das Verfahren zum galvanischen Abscheiden profitiert von den oben beschriebenen Vorteilen des Verfahrens zum Auflösen von Zink oder einer Zinklegierung.

Die Schritte (A) und (B) werden bevorzugt räumlich getrennt voneinander durchgeführt. Der Schritt (B) kann beispielsweise in einem separaten Abteil durchgeführt werden. Die Zink enthaltende wässrige, alkalische Lösung kann dann nach Bedarf dem zum Beschichten verwendeten Zinkbad zugeführt werden, um diesem gelöstes Zink zuzuführen, das beim galvanischen Beschichten verbraucht wird.

Die Schritte (A) und (B) können somit ohne weiteres zeitgleich oder auch zeitlich versetzt durchgeführt werden.

Das galvanische Beschichten mit Zink oder einer Zinklegierung aus einer Zink enthaltenden, wässrigen, alkalischen Lösung, insbesondere einem cyanidfreien Zinkbad, ist dem Fachmann an sich bekannt.

Ein weiterer Aspekt der Erfindung betrifft eine Vorrichtung zum Auflösen von Zink oder einer Zinklegierung. Diese Vorrichtung umfasst:
eine Anordnung mit einer Zinkanode, einer Eisenschicht als Kathode, die in elektrisch leitenden Kontakt mit der Zinkanode steht, wobei
- die Zinkanode metallisches Zink oder eine Zinklegierung umfasst oder daraus besteht,
- die Eisenschicht aus einem auf ein Substrat thermisch aufgespritzten Eisenmaterial besteht, wobei das zum thermischen Spritzen verwendete Eisenmaterial metallisches Eisen und/oder eine Eisenlegierung umfasst und wobei das zum thermischen Spritzen verwendete Eisenmaterial mindestens 60 Gew.% Eisen, bezogen auf das Gesamtgewicht des Eisenmaterials, enthält, und
- die Vorrichtung einen Behälter umfasst, der zur Aufnahme einer wässrigen, alkalischen Lösung, in die die Anordnung ganz oder teilweise eintauchen kann, geeignet ist.

Der Behälter, zum Beispiel eine Wanne, ist also von seinen Dimensionen her groß genug, dass die Anordnung ganz oder teilweise hineinpasst.

Diese Anordnung bzw. die Vorrichtung ist zum Auflösen von Zink bzw. einer Zinklegierung geeignet. Zum Betrieb der Vorrichtung wird dann eine wässrige, alkalische Lösung, bevorzugt ein alkalisches, cyanidfreies Zinkbad, in den Behälter gefüllt, und die Anordnung ganz oder teilweise darin eingetaucht. Der Behälter enthält bevorzugt eine Öffnung zum Befüllen und einen verschließbaren Auslass, um die wässrige alkalische Lösung ablassen zu können.

Des Weiteren umfasst die Vorrichtung bevorzugt Mittel, mit denen im Betrieb der Vorrichtung die Eintauchtiefe der Anordnung in die wässrige, alkalische Lösung gesteuert werden kann. Bevorzugt kann die Anordnung dann auch ganz aus der wässrigen, alkalischen Lösung herausgenommen werden, um den Lösevorgang zu unterbrechen. Die Steuerung kann beispielsweise dadurch erfolgen, dass die Anordnung unterschiedlich hoch aufgehängt wird. Zur Steuerung des Verfahrens kann die wässrige, alkalische Lösung auch teilweise oder vollständig abgelassen werden.

Gemäß einer weiteren Ausführungsform umfasst die Vorrichtung Mittel, um die wässrige, alkalische Lösung während des Auflöseverfahrens zu durchmischen. Die Vorrichtung kann beispielsweise Mittel zum Rühren, Umwälzen oder für einen (teilweisen) Austausch der wässrigen, alkalischen Lösung aufweisen.

Die Vorrichtung kann auch Mittel umfassen, um die Temperatur in der wässrigen, alkalischen Lösung zu regulieren.

Gemäß einer weiteren Ausführungsform der Vorrichtung entspricht die Eisenschicht einer Eisenschicht gemäß einer oder mehrerer der oben beschriebenen Ausführungsformen.
- Zusätzlich oder stattdessen entspricht das Substrat einem Substrat gemäß einer der oben beschriebenen Ausführungsformen. Es kann beispielsweise aus Metall, bevorzugt aus Stahl, sein. Es kann beispielsweise als Blech, Lochblech oder Korb geformt sein.
- Zusätzlich oder stattdessen kann zwischen Substrat und Eisenschicht ein Haftgrund, bevorzugt auf Basis von Bronze, Nickel oder einer Nickel-Titan-Legierung, angeordnet sein.

Die Vorrichtung kann mit einem Galvanikbad kombiniert werden.

Im Folgenden wird die Erfindung anhand von Figuren und Beispielen näher erläutert, ohne dass hierdurch die in den Patentansprüchen definierte Erfindung begrenzt werden soll.

Es zeigen
- Fig. 1: an einem Querschliff einer thermisch gespritzten Eisenschicht gemäß einer Ausführungsform der Erfindung aufgenommene XPS-Spektren;
- Fig. 2: REM-Aufnahmen der Oberfläche dieser thermisch gespritzten Eisenschicht bei 500-facher Vergrößerung sowie bei 100-facher Vergrößerung; und
- Fig. 3: ein dazugehöriges EDX-Spektrum;
- Fig. 4: an einem Querschliff einer thermisch gespritzten Eisenschicht auf einem Stahlsubstrat mit einem Nickel/Titan-Haftgrund gemachte REM-Aufnahmen bei 100-facher Vergrößerung und 500-facher Vergrößerung; und
- Fig. 5: dazugehörige EDX-Spektren;
- Fig. 6: eine Langzeitstromdichtemessung von Beispiel 1 und Vergleichsbeispiel 1; und
- Fig. 7: eine schematische Darstellung einer in den Beispielen 2 bis 10 und Vergleichsbeispielen 2 bis 8 verwendeten Anordnung zur Messung der Zinklöserate.

Um die Zusammensetzung und den Aufbau einer thermisch gespritzten Eisenschicht gemäß einer Ausführungsform der Erfindung näher zu charakterisieren, wurden zunächst die in Fig. 1 gezeigten XPS-Spektren einer thermisch gespritzten Eisenschicht aufgenommen. Für diese thermisch gespritzte Eisenschicht wurde analog zu Beispiel 4 ein Stahlblech ohne Haftgrund mittels Lichtbogenspritzen beschichtet. Als Eisenmaterial wurde ein Eisen-Lichtbogendraht verwendet. Die durchschnittliche Schichtdicke betrug ca. 200 µm.

An einem Querschliff der thermisch gespritzten Eisenschicht wurden drei XPS-Spektren (Fe2p und Ols) innerhalb der Beschichtung aufgenommen, die in Fig. 1A und Fig. 1B gezeigt sind. Es wurde in der Nähe des Substrats ("Substrate") (13), unterhalb der Oberfläche ("Oxide-Layer") (11) und mittig in der Beschichtung ("Interface") (12) gemessen.

In allen Messungen wurden neben Eisen(0) vor allem Eisen(III)-Verbindungen nachgewiesen. Es konnten insbesondere die Eisen(III)-Sauerstoff-Verbindungen FeOOH und Fe₂O₃ nachgewiesen werden. Auffällig ist, dass an der Oberfläche der thermisch gespritzten Eisenschicht mehr Eisen(III)-Sauerstoff-Verbindungen als im Innern der Schicht aufgefunden wurden.

Die XPS-Analyse wurde mit einer XPS Quantum 2000 Anlage durchgeführt, die mit einem 180° hemisphärischen Analysator und einem 16 Kanaldetektor ausgestattet ist. Die Spektren wurden durch eine fokussierte, monochromatische Röntgenquelle (Al-Kα, 1486,68 eV) mit einem Strahldurchmesser von 50 µm und einer Leistung von 12 W aufgenommen. Der Druck in der Analysenkammer betrug ca. 5 x 10⁻⁷ Pa. Das Gerät wurde im FAT-Modus des Analysators betrieben und mit einem "take-off" Winkel des Elektrons von 45° zur Oberflächennormalen. Die Proben wurden mit Hilfe einer Elektronenkanone (Kaltkatode 1,2 eV) und eines niederenergetischen Ar-Ionenstrahls (10 eV) neutralisiert. Zuvor wurde eine Sputter-Reinigung mit Hilfe eines Ar-Ionenstrahl mit einer Energie von 2 kV, gerastert über die Fläche von 3 x 3 mm, durchgeführt.

Fig. 2A und Fig. 2B zeigen REM-Aufnahmen der Oberfläche der oben beschriebenen thermisch gespritzten Eisenschicht aus Fig. 1 bei einer 500-fachen (Fig. 2A) und bei einer 100-fachen Vergrößerung (Fig. 2B). Sehr deutlich erkennt man in diesen Aufnahmen eine raue Oberflächenstruktur, die durch die beim thermischen Spritzen aufgeschleuderten Partikel gebildet wurde.

An dem in Fig. 2B mit "10" gekennzeichneten Abschnitt wurde eine EDX-Messung durchgeführt (Beschleunigungsspannung EHT = 15 kV, Detektor = SE, WD = 8,5 mm). Das dazugehörige Spektrum ist in Fig. 3 gezeigt. Gemäß dieser EDX-Übersichtsmessung besteht die durch thermisches Spritzen von Eisendraht erzeugte Oberfläche hauptsächlich aus den Elementen Eisen in der Form von Fe(0) und Fe(III) und Sauerstoff. Des Weiteren wurde eine kleine Menge Kohlenstoff aufgefunden. Die Erfinder vermuten, dass es sich hierbei um den Kohlenstoff aus dem verwendeten Eisen-Lichtbogendraht oder um adsorbierten Kohlenstoff aus der Luft handelt.

Fig. 4A und 4B zeigen REM-Aufnahmen bei 100-facher Vergrößerung (Fig. 4A) und bei 500-facher Vergrößerung eines Querschliffs einer thermisch gespritzten Eisenschicht gemäß einer weiteren Ausführungsform der Erdfindung gezeigt.

Für die in Fig. 4A und 4B gezeigte Ausführungsform wurde ein Stahlblech (5) zunächst mit einem Haftgrund aus Nickel-Titan-Legierung versehen. Der Haftgrund wurde mittels Lichtbogenspritzens aufgetragen. Im Anschluss wurde ein Eisen-Lichtbogendraht als Eisenmaterial mittels Lichtbogenspritzens als thermisches Spritzverfahren aufgetragen. Die durchschnittliche Schichtdicke der thermisch gespritzten Eisenschicht betrug ca. 250 bis 300 µm. Die Herstellung erfolgte analog zu Beispiel 5.

In Figur 4B sind ein Teil des Haftgrunds mit "6", Kornränder von aufgeschleuderten Eisenpartikeln mit "7" bzw. "8" und eine Stelle im Innern eines solchen Korns mit "9" gekennzeichnet. An diesen Stellen wurde jeweils eine EDX-Messung durchgeführt. Die dazugehörigen Spektren sind in den Fig. 5A bis 5D in dieser Reihenfolge wiedergegeben. Im unteren Teil von Fig. 4B ist das Stahlsubstrat (5) zu sehen.

Wie in Fig. 5A gezeigt, wurde im Haftgrund an der Stelle "6" vor allem Nickel(0), Nickel(II) sowie etwas Eisen und Titan nachgewiesen.

An den mit "7" bzw. "8" gekennzeichneten Kornrändern von aufgeschleuderten Eisenpartikeln wurden Eisen(0) und Eisen(III)-Sauerstoff-Verbindungen nachgewiesen, was in den Fig. 5B und 5C zu sehen ist. Im Innern eines Korns, an der Stelle "9", wurde hauptsächlich Eisen aufgefunden (Fig. 5D). Anscheinend wurden die beim thermischen Spritzen aufgeschleuderten Eisenpartikel vor allem an der Oberfläche oxidiert.

Die Rauheit von einem unbeschichteten Bandstahlblech, einem verrosteten Stahlblech und zwei erfindungsgemäßen thermisch gespritzten Eisenschichten wurden analog zu DIN EN ISO 4287:2010 gemessen. Dabei wurde statt dem Tastschnittverfahren mit einem Konfokalmikroskop (psurf explorer der NanoFocus AG) gemessen und dann gemäß DIN EN ISO 4287:2010 ausgewertet. Die erfindungsgemäßen thermisch gespritzten Eisenschichten wurden mit einem Eisenpulver (Beispiel 2) bzw. einem Eisendraht (Beispiel 4) als Eisenmaterial hergestellt.

**Tabelle 1**

| Probe | Mittelwert | Mittelwert | Mittelwert |
|---|---|---|---|
| | Ra [µm] | Rt [µm] | Rz [µm] |
| Unbeschichtetes Stahlblech (Vergleichsbeispiel 1) | 0,2 | 2,1 | 1,5 |
| Verrostetes Stahlblech (Vergleichsbeispiel 8) | 0,9 | 19,8 | 11,3 |
| Eisenschicht (Eisenpulver, Beispiel 2) | 7,1 | 71, 0 | 43,5 |
| Eisenschicht (Eisendraht, Beispiel 4) | 22,6 | 180,0 | 121,0 |

Wie oben bereits erwähnt, wurde bei den erfindungsgemäßen thermisch gespritzten Eisenschichten eine robuste, raue Oberflächenstruktur aufgefunden. Diese wiesen etwa das 7-fache bzw. 23-fache der Rauheit Ra des verrosteten Stahlblechs auf.

Die erhöhte Rauheit der thermisch gespritzten Eisenschicht spiegelte sich allerdings nur bedingt in einer großen spezifischen Oberfläche wider. Bei der durch thermisches Spritzen mit einem Eisendraht als Eisenmaterial auf einem Stahlblech erzeugten Eisenschicht wurde ein Wert von 0,0141 m²/g für die spezifische Oberfläche ermittelt. Das atmosphärisch verrostete Stahlblech ergab im Vergleich hierzu einen deutlich höheren Wert von 0,2171 m²/g. Überraschenderweise wurde festgestellt, dass ein verrostete Stahlblech trotz der etwa 15fach höheren spezifischen Oberfläche eine geringe Zinklöserate ergab (siehe Tabelle 4). Bei dem unbeschichteten Bandstahlblech war keine Bestimmung der spezifischen Oberfläche möglich. Die gemessenen Werte sind in Tabelle 2 zusammengefasst.

Die spezifische Oberfläche bezeichnet eine BET spezifische Oberfläche gemessen gemäß DIN ISO 9277 (Krypton bei 77 K).

**Tabelle 2**

| Probe | Spezifische Oberfläche |
|---|---|
| | [m²/g] |
| Unbeschichtetes Stahlblech (Vergleichsbeispiel 1) | nicht bestimmbar |
| Verrostetes Stahlblech (Vergleichsbeispiel 8) | 0,2171 ± 0,0021 |
| Eisenschicht (Eisendraht, Beispiel 4) | 0,0141 ± 0,0001 |

Des Weiteren wurde das Redoxpotential in 1 M Natronlauge gemessen. Als Referenzelektrode diente eine Wasserstoffelektrode (HydroFlex®-Wasserstoffelektrode der Fa. Gaskatel). In Tabelle 4 sind die Messwerte, die sich nach 1 Stunde eingestellt hatten, angegeben.

**Tabelle 3**

| Probe | Redoxpotential |
|---|---|
| | [V] |
| Unbeschichtetes Stahlblech (Vergleichsbeispiel 1) | + 0,529 |
| Eisenschicht (Eisenpulver) (Vergleichsbeispiel 8) | + 0,770 |
| Eisenschicht (Eisendraht, Beispiel 4) | + 0,761 |

Wie in Tabelle 3 gezeigt, ergaben sich zwischen den thermischen gespritzten Beschichtungen aus einem Eisendraht bzw. einem Eisenpulver als Eisenmaterial nur unwesentliche Unterschiede hinsichtlich des Redoxpotentials. Insgesamt lagen die Potentiale im Vergleich zu dem unbeschichteten Stahlblech bei deutlich positiveren Werten.

### Beispiel 1 und Vergleichsbeispiel 1

### Herstellung der Kathoden:

### Beispiel 1

Ein Stahlblech (A = 0,175 dm²) wurde entfettet, mit Glasperlen (Durchmesser 150 bis 250 µm) gestrahlt und anschließend mit Druckluft von anhaftenden Resten befreit. Das Stahlblech wurde dann mittels Lichtbogenspritzen thermisch bespritzt. Dabei wurde ein Eisendraht (sogenannter Eisen-Lichtbogendraht mit 0,7 Gew.% Mn, 0,07 Gew.% C und dem Rest Fe; Durchmesser 1,6 mm) im Lichtbogen (Temperatur 3000 bis 4000°C am Brennerkopf) abgeschmolzen und mit Druckluft (6 bar) als Zerstäubergas auf das Stahlblech gestrahlt. Durch Schwenken des Strahls im Abstand von 15 bis 18 cm wurde eine gleichmäßige, ca. 300 µm dicke thermisch gespritzte Eisenschicht erzeugt. Dieses beschichtete Stahlblech diente als Kathode für die unten beschriebene Langzeitmessung der Stromdichte.

### Vergleichsbeispiel 1

Ein Stahlblech (A = 0,175 dm²) wurde entfettet.

### Versuchsdurchführung:

Die katalytische Wirkung der Kathode auf die Zinklöserate bzw. die entsprechende Wasserstoffentwicklung beim Auflösen von Zink oder einer Zinklegierung spiegelt sich in der Stromdichte wider, die in einem elektrischen Leiter, der Zinkanode und die Kathode miteinander verbindet, fließt. In Fig. 6 ist eine Langzeitmessung dieser Stromdichte gezeigt (x-Achse: Zeit t in Sekunden, y-Achse: Stromdichte in A/dm²). Dabei diente jeweils eine Zink-Elektrode (A = 0,35 dm²) als Anode, die über einen Kupfer-Leiter mit der Kathode aus Beispiel 1 bzw. aus Vergleichsbeispiel 1 verbunden wurde. Zum Befestigen dienten Krokodilklemmen. Anode und die Kathode waren jeweils parallel in einem Abstand von 3,5 cm angeordnet.

Die Messungen wurden jeweils in 3 M NaOH (350 mL) bei 25°C durchgeführt, wobei mit 100 Umdrehungen pro Minute (U/min) mittels eines Magnetrührstabes gerührt wurde. Es wurde der in dem Leiter gemessene Stromfluss über 15 Stunden aufgezeichnet (siehe Fig. 6).

Im Vergleich zu einem blanken Stahlblech als Kathode (Vergleichsbeispiel 1, Kurve (2)) ergab die erfindungsgemäße Kathode mit einer thermisch gespritzten Eisenschicht (Beispiel 1, Kurve (1)) einen deutlich höheren Stromfluss. Das bedeutet, dass eine entsprechend höhere Zinklöserate als im Vergleichsbeispiel 1 erzielt wurde. Nach 1 Stunde war der Stromfluss in Beispiel 1 um den Faktor 13,5 höher als beim Vergleichsbeispiel 1 (siehe Fig. 6). Während der Stromfluss im Vergleichsbeispiel 1 vermutlich aufgrund der höher werdenden Zinkkonzentration dann stark abfiel, bleibt er beim Beispiel 1 recht konstant auf einem hohen Niveau. Nach 15 Stunden, am Ende der Messung, war der Stromfluss im Beispiel 1 mit der erfindungsgemäßen Eisenschicht um den Faktor 40 höher als beim Vergleichsbeispiel 1. Es wurde ein Stromfluss von 1,048 A/dm² gegenüber 0,025 A/dm² gemessen.

### Beispiele 2 bis 10 und Vergleichsbeispiele 2 bis 8

### Herstellung der Kathoden:

### Beispiel 2

Ein Stahllochblech (Rv 8-10; A = 1,1 cm²) wurde entfettet, mit Glasperlen (Durchmesser 150 bis 250 µm) gestrahlt und anschließend mit Druckluft von anhaftenden Resten befreit. Das Stahllochblech wurde mit einem Schweißbrenner auf ca. 300°C vorgewärmt und dann mittels Flammspritzen thermisch bespritzt. Dabei wurde ein Eisenpulver (-325 mesh, 97%ig von Sigma-Aldrich) der Flamme zugeführt, die mit einem Acetylen-Sauerstoff-Gemisch betrieben wurde (Temperatur der Brennerflamme betrug ca. 2000°C), und durch Druckluft (maximal 3 bar) aus einem Abstand von 15 bis 20 cm auf das Stahllochblech aufgespritzt. Mit einer schwenkenden Bewegung (ca. 50 bis 100 mm/s) wurde solange beschichtet, bis eine gleichmäßige, ca. 300 µm dicke thermisch gespritzte Eisenschicht erzeugt worden ist.

### Beispiel 3

Ein Stahllochblech (Rv 8-10; A = 1,1 cm²) wurde entfettet, mit Glasperlen (Durchmesser 150 bis 250 µm) gestrahlt und anschließend mit Druckluft von anhaftenden Resten befreit. Sodann wurde eine Grundierung aus Bronze (CuSn₈) als Haftgrund mittels Flammspritzens unter denselben Bedingungen wie die anschließend aufgebrachte thermisch gespritzte Eisenschicht mit einer Dicke von ca. 10 bis 40 pm aufgebracht. Im Anschluss wurde das Stahllochblech mit Haftgrund mit einem Schweißbrenner auf ca. 300°C vorgewärmt und dann analog zu Beispiel 2 eine gleichmäßige, ca. 300 µm dicke thermisch gespritzte Eisenschicht mittels Flammspritzen erzeugt.

### Beispiel 4

Ein Stahllochblech (Rv 8-10; A = 1,1 cm²) wurde analog zu Beispiel 1 vorbehandelt und dann eine gleichmäßige, ca. 300 µm dicke thermisch gespritzte Eisenschicht unter Verwendung eines Eisendrahtes (Eisen-Lichtbogendraht mit 0,7 Gew.% Mn, 0,07 Gew.% C und dem Rest Fe; Durchmesser 1,6 mm) erzeugt.

### Beispiel 5

Ein Stahllochblech (Rv 8-10; A = 1,1 cm²) wurde entfettet, mit Glasperlen (Durchmesser 150 bis 250 µm) gestrahlt und anschließend mit Druckluft von anhaftenden Resten befreit. Sodann wurde eine Grundierung aus Bronze (CuSn₈) als Haftgrund mittels Lichtbogenspritzen unter denselben Bedingungen wie die anschließend aufgebrachte thermisch gespritzte Eisenschicht mit einer Dicke von ca. 10 bis 40 µm aufgebracht. Anschließend wurde analog zu Beispiel 1 eine gleichmäßige, ca. 300 µm dicke thermisch gespritzte Eisenschicht unter Verwendung eines Eisendrahtes (Eisen-Lichtbogendraht mit 0,7 Gew.% Mn, 0,07 Gew.% C und dem Rest Fe; Durchmesser 1,6 mm) erzeugt.

### Beispiele 6 bis 10

Ein Stahllochblech (Rv 8-10; A = 1,1 cm²) wurde analog zu Beispiel 1 vorbehandelt und dann eine gleichmäßige, ca. 300 µm dicke thermisch gespritzte Eisenschicht unter Verwendung eines Drahtes aus einer Eisenlegierung (Durchmesser 1,6 mm) erzeugt.

Dabei wies der zum Lichtbogenspritzen verwendete Draht die folgende Zusammensetzung auf:
Beispiel 6: Eisen-Nickel-Legierung mit 90 Gew.% Fe und 10 Gew.% Ni.
Beispiel 7: Eisen-Kupfer-Legierung mit 90 Gew.% Fe und 10 Gew.% Cu.
Beispiel 8: Eisen-Molybdän-Legierung mit 90 Gew.% Fe und 10 Gew.% Mo.
Beispiel 9: Eisen-Zirkonium-Legierung mit 90 Gew.% Fe und 10 Gew.% Zr.
Beispiel 10: Eisen-Kupfer-Zirkonium-Legierung mit 70 Gew.% Fe, 25 Gew.% Cu und 5 Gew.% Zr.

### Vergleichsbeispiele 2 bis 6

Ein Stahllochblech (Rv 8-10; A = 1,1 cm²) wurde analog zu Beispiel 1 vorbehandelt und dann eine gleichmäßige, ca. 300 µm dicke Schicht unter Verwendung eines Drahtes (Durchmesser 1,6 mm) analog zu Beispiel 1 thermisch aufgespritzt.

Dabei wies der zum Lichtbogenspritzen verwendete Draht die folgende Zusammensetzung auf:
Vergleichsbeispiel 2: Nickel-Legierung mit 95 Gew.% Ni und 5 Gew.% Al/Ti.
Vergleichsbeispiel 3: Kupfer.
Vergleichsbeispiel 4: Molybdän.
Vergleichsbeispiel 5: Zirkoniumoxid.
Vergleichsbeispiel 6: Chromoxid.

### Vergleichsbeispiel 7

Ein Stahllochblech (Rv 8-10; A = 1,1 cm²) wurde entfettet, mit Glasperlen (Durchmesser 150 bis 250 µm) gestrahlt und anschließend mit Druckluft von anhaftenden Resten befreit.

### Vergleichsbeispiel 8

Ein Stahllochblech (Rv 8-10; A = 1,1 cm²) wurde entfettet. Anschließend wurde es in 5%iger wässriger HCl-Lösung dekapiert und für 4 Tage bei Raumtemperatur in der Atmosphäre über dieser Lösung gelagert, so dass ein atmosphärisch verrostetes Stahlblech erhalten wurde.

### Versuchsdurchführung:

Wie in Fig. 7 illustriert, wurde in einem 5-Liter-Becherglas (21) jeweils ein wässriges, alkalisches, cyanidfreies Zinkbad (5 L) (20) als Elektrolyt bei 25°C mittels Magnetrührstab (22) und eines in Fig. 7 nicht dargestellten Magnetrührers mit 1000 U/min durchmischt. Das Zinkbad enthielt jeweils 8 g/L Zn(II), 120 g/L NaOH, 40 g/L Na₂CO₃ und 20 mL/L ZINCASLOT 81 (einem Grundzusatz zum Neuansatz eines Elektrolyten der Fa. Dr.-Ing. Max Schlötter GmbH & Co. KG). Das Zinkbad entspricht somit einem typischen beim galvanischen Beschichten verwendeten Zinkbad.

Es wurde zur Herstellung des elektrisch leitenden Kontakts jeweils eine Zinkanode (19,8 x 5 x 1 cm mit A = 2,48 cm²) (15) mit einer Stahlschraube (17) und zugehöriger Mutter (18) aus Stahl an der jeweiligen Kathode (16) parallel befestigt und an einem Haken (23) aus Polypropylen (PP) gänzlich in den Elektrolyten getaucht. Mittels einer Beilagscheibe (19) wurde der Abstand zwischen Zinkanode und der jeweiligen Kathode auf 1,6 mm eingestellt.

Es wurde jeweils die Menge an gelöstem Zink nach 5 Stunden in dem Elektrolyten bestimmt. Die Ergebnisse sind in Tabelle 4 zusammengefasst.

**Tabelle 4**

| Probe | Beschichtung | Bemerkung | Gelöstes Zink nach 5 h [g] |
|---|---|---|---|
| Beispiel 2 | Eisenpulver | Kein Haftgrund | 30,5 |
| Beispiel 3 | Eisenpulver | Haftgrund: Bronze | 31,9 |
| Beispiel 4 | Eisendraht | Kein Haftgrund | 30,6 |
| Beispiel 5 | Eisendraht | Haftgrund: Bronze | 28,8 |
| Beispiel 6 | Eisen-Nickel-Legierung | Fe/Ni = 90/10 Gew.% | 19,6 |
| Beispiel 7 | Eisen-Kupfer-Legierung | Fe/Cu = 90/10 Gew.% | 19,5 |
| Beispiel 8 | Eisen-Molybdän-Legierung | Fe/Mo = 90/10 Gew.% | 22,8 |
| Beispiel 9 | Eisen-Zirkonium-Legierung | Fe/Zr = 90/10 Gew.% | 20,1 |
| Beispiel 10 | Eisen-Kupfer-Zirkonium-Legierung | Fe/Cu/Zr = 70/25/5 Gew.% | 18,6 |
| Vergleichsbeispiel 2 | Nickel-Legierung | 95 Gew.% Ni, 5 Gew.% Al/Ti | 6,6 |
| Vergleichsbeispiel 3 | Kupfer | - | 3,8 |
| Vergleichsbeispiel 4 | Molybdän | - | 6,3 |
| Vergleichsbeispiel 5 | Zirkoniumoxid | - | 4,3 |
| Vergleichsbeispiel 6 | Chromoxid | - | 5,7 |
| Vergleichsbeispiel 7 | unbeschichtet | - | 1,6 |
| Vergleichsbeispiel 8 | unbeschichtet | Atmosphärisch verrostet | 8,7 |

Die Beispiele 2 bis 10 zeigen, dass beim Auflösen von Zink nach dem erfindungsgemäßen Verfahren erheblich höhere Zinklöseraten als unter Verwendung eines herkömmlichen Stahlblechs oder eines verrosteten Stahlblechs erhalten werden. Im Vergleich zu verrostetem Stahl (Vergleichsbeispiel 8) wurde eine Steigerung von bis zu 350% beobachtet. In Bezug auf unbeschichteten Stahl (Vergleichsbeispiel 7) konnten sogar Steigerungen um einen Faktor von 20 beobachtet werden.

Die Verwendung von Stahlblechen mit einer thermisch gespritzten Schicht aus einem erfindungsgemäßen Eisenmaterial als Kathode (Beispiele 2 bis 10) resultierte in deutlich höheren Zinklöseraten als der Einsatz von Kathoden mit thermisch gespritzten Beschichtungen aus anderen Materialien, unabhängig davon, ob Metall (Vergleichsbeispiele 2 bis 4) oder ein Oxid zum thermischen Spritzen eingesetzt wird (Vergleichsbeispiele 5 und 6).

Die thermisch gespritzten Beschichtungen aus metallischem Eisen als Eisenmaterial (Beispiele 2 bis 5) ergaben in diesen Versuchen bessere Zinklöseraten als die aus Eisenlegierungen hergestellten thermisch gespritzten Schichten (Beispiele 6 bis 10).

Unabhängig von der unterschiedlichen Rauheit (siehe Tabelle 1) ergaben thermisch gespritzte Eisenschichten aus Eisendraht und Eisenpulver als Eisenmaterial vergleichbare Zinklöseraten. Wie oben bereits erwähnt, ist die katalytische Aktivität erheblich höher als bei dem verrosteten Stahlblech (Vergleichsbeispiel 8), das eine höhere spezifische Oberfläche als die erfindungsgemäßen Beispiele aufweist (siehe Tabelle 2).

In den Beispielen 2 bis 10 wurde ein reales Zinkbad, wie es auch beim galvanischen Beschichten mit Zink eingesetzt wird, als alkalische, wässrige Lösung verwendet. Diese Beispiele belegen eindrucksvoll, dass das erfindungsgemäße Verfahren robust ist, da es beispielsweise organische Zusätze toleriert, und sich insbesondere dafür eignet, gelöstes Zink für galvanische Verfahren bereitzustellen.

Mit den Kathoden aus Beispiel 3 und Vergleichsbeispiel 8 wurde weiterhin die katalytische Wirkung auf das Entzinken von zinkhaltigem Altmetall (Schrott) untersucht.

### Versuchsdurchführung:

In eine Petrischale (1000 mL) mit wässriger NaOH-Lösung (500 mL) wurde die jeweilige Kathode aus Beispiel 3 bzw. Vergleichsbeispiel 8 gelegt. Darauf wurde in direkten Kontakt über die Grundfläche der Kathode ein zu entzinkender Testkörper mittig positioniert. Die Testkörper hatten jeweils die Maße 30 mm × 40 mm × 6 mm und waren mit einer ca. 30 µm dicken galvanisch abgeschiedenen Zinkschicht verzinkt (Testkörper 1) oder mit einer ca. 100 µm dicken Zinkschicht feuerverzinkt (Testkörper 2). Bei den Experimenten wurde die Temperatur (T) und die Konzentration der Natronlauge ([NaOH]) variiert und der Abtrag der Zinkbeschichtung pro Zeiteinheit (Kontaktzeit t) ausgewogen. Die Ergebnisse sind in Tabelle 5 zusammengefasst.

**Tabelle 5**

| Testkörper | Kathode | T | [NaOH] | t | Abtrag Zn |
|---|---|---|---|---|---|
| 1 | Beispiel 3 | 25°C | 120 g/L | 60 min | 0,98 g |
| 1 | Vergleichsbeispiel 8 | 25°C | 120 g/L | 60 min | 0,55 g |
| 1 | Beispiel 3 | 40°C | 120 g/L | 15 min | 0,52 g |
| 1 | Vergleichsbeispiel 8 | 40°C | 120 g/L | 15 min | 0,25 g |
| 2 | Beispiel 3 | 25°C | 120 g/L | 15 min | 0,35 g |
| 2 | Vergleichsbeispiel 8 | 25°C | 120 g/l | 60 min | 0,13 g |
| 2 | Beispiel 3 | 25°C | 200 g/L | 15 min | 0,49 g |
| 2 | Vergleichsbeispiel 8 | 25°C | 200 g/L | 60 min | 0,27 g |

Das nach dem erfindungsgemäßen Verfahren durchgeführte Entzinken, das eine durch thermisches Spritzen auf einem Substrat erzeugte Eisenschicht als Kathode verwendet, zeigt unter vergleichbaren Bedingungen deutlich höhere Zinkabträge. Das heißt, es kann mehr Zink pro Zeiteinheit von dem Testkörper abgetragen werden.

Die Ergebnisse in Tabelle 5 zeigen, dass sich das erfindungsgemäße Verfahren für das Auflösen sowohl von galvanisch abgeschiedenem Zink als auch von einer robusteren Feuerverzinkung eignet.

## Patentansprüche

1. Verfahren zum Auflösen von Zink oder einer Zinklegierung (15), bei dem
- eine Eisenschicht (16) durch thermisches Spritzen eines Eisenmaterials auf einem Substrat erzeugt wird,
wobei das zum thermischen Spritzen verwendete Eisenmaterial metallisches Eisen und/oder eine Eisenlegierung umfasst und
wobei das zum thermischen Spritzen verwendete Eisenmaterial mindestens 60 Gew.% Eisen, bezogen auf das Gesamtgewicht des Eisenmaterials, enthält;
- metallisches Zink oder eine Zinklegierung (15) in elektrisch leitenden Kontakt mit der Eisenschicht (16) gebracht wird und mit dieser ganz oder teilweise in eine wässrige, alkalische Lösung (20) getaucht wird.

2. Verfahren zum Auflösen von Zink oder einer Zinklegierung (15) gemäß Anspruch 1, wobei die wässrige, alkalische Lösung ein alkalisches, cyanidfreies Zinkbad (20) ist.

3. Verfahren zum Auflösen von Zink oder einer Zinklegierung (15) gemäß Anspruch 1 oder 2, wobei die Eisenschicht (16) Eisen(0) und eine oder mehrere Eisen(III)-SauerstoffVerbindungen umfasst.

4. Verfahren zum Auflösen von Zink oder einer Zinklegierung (15) gemäß Anspruch 3, wobei die Eisen(III)-SauerstoffVerbindung mindestens eine Verbindung, ausgewählt aus einem Eisen(III)-Oxid, einem Eisen(III)-Oxidhydroxid, einem Eisen(III)-Hydroxid und Kombinationen davon, umfasst.

5. Verfahren zum Auflösen von Zink oder einer Zinklegierung (15) gemäß einem der Ansprüche 1 bis 4, wobei die Eisenlegierung ein von Eisen verschiedenes Übergangsmetall, bevorzugt ausgewählt aus Mangan, Nickel, Kupfer, Molybdän, Zirkonium und Kombinationen davon, und/oder Kohlenstoff umfasst.

6. Verfahren zum Auflösen von Zink oder einer Zinklegierung (15) gemäß einem der Ansprüche 1 bis 5, wobei das zum thermischen Spritzen verwendete Eisenmaterial mindestens 80 Gew.% Eisen, bevorzugt mindestens 90 Gew.% Eisen, weiter bevorzugt mindestens 95 Gew.% Eisen, bezogen auf das Gesamtgewicht des Eisenmaterials, enthält.

7. Verfahren zum Auflösen von Zink oder einer Zinklegierung gemäß einem der Ansprüche 1 bis 6, wobei die Eisenschicht (16) eine Rauheit Ra von mindestens 4 µm aufweist, wobei Ra der arithmetische Mittenrauwert nach DIN EN ISO 4287:2010 ist.

8. Verfahren zum Auflösen von Zink oder einer Zinklegierung (15) gemäß einem der Ansprüche 1 bis 7, wobei die Eisenschicht (16) eine durchschnittliche Dicke von 10 µm bis 1000 µm, bestimmt per Rasterelektronenmikroskopie (REM) an einem Querschliff der Eisenschicht, aufweist.

9. Verfahren zum Auflösen von Zink oder einer Zinklegierung (15) gemäß einem der Ansprüche 1 bis 8, wobei das Substrat aus Metall, bevorzugt aus Stahl, ist.

10. Verfahren zum Auflösen von Zink oder einer Zinklegierung (15) gemäß einem der Ansprüche 1 bis 9, wobei zwischen Substrat und Eisenschicht (16) ein Haftgrund auf Basis von Bronze, Nickel oder einer Nickel-Titan-Legierung angeordnet ist.

11. Verfahren zum Auflösen von Zink oder einer Zinklegierung (15) gemäß einem der Ansprüche 1 bis 10, wobei zur Erzeugung der Eisenschicht (16) das Eisenmaterial mittels eines der folgenden Verfahren auf das Substrat thermisch aufgespritzt wird: Lichtbogen-Drahtspritzen, Thermo-Spray-Pulverspritzen, Flammspritzen, Hochgeschwindigkeits-Flammspritzen, Plasma-Spritzverfahren, Autogenes Stabspritzen, Autogenes Drahtspritzen, Laserspritzen, Kaltgasspritzen, Detonationsspritzen und PTWA-Spritzen.

12. Verfahren zum galvanischen Beschichten mit Zink oder einer Zinklegierung, umfassend:
(A) das galvanische Abscheiden von Zink oder einer Zinklegierung aus einer wässrigen, alkalischen Lösung, die gelöstes Zink und gegebenenfalls andere gelöste Metalle enthält, auf einem Bauteil oder einem anderen elektrisch leitenden Körper, um das Bauteil oder den elektrisch leitenden Körper mit Zink oder einer Zinklegierung zu beschichten, und
(B) das Durchführen eines Verfahrens zum Auflösen von Zink oder einer Zinklegierung (15) gemäß einem der Ansprüche 1 bis 11, um gelöstes Zink für den Schritt (A) bereitzustellen.

13. Vorrichtung zum Auflösen von Zink oder einer Zinklegierung (15), umfassend eine Anordnung mit einer Zinkanode (15), einer Eisenschicht als Kathode (16), die in elektrisch leitenden Kontakt mit der Zinkanode (15) steht, wobei
- die Zinkanode (15) metallisches Zink oder eine Zinklegierung umfasst, und
- die Vorrichtung einen Behälter (21) umfasst, der zur Aufnahme einer wässrigen, alkalischen Lösung (20), in die die Anordnung ganz oder teilweise eintauchen kann, geeignet ist,
**dadurch gekennzeichnet, dass**
die Eisenschicht (16) aus einem auf ein Substrat thermisch aufgespritzten Eisenmaterial besteht,
wobei das zum thermischen Spritzen verwendete Eisenmaterial metallisches Eisen und/oder eine Eisenlegierung umfasst und wobei das zum thermischen Spritzen verwendete Eisenmaterial mindestens 60 Gew.% Eisen, bezogen auf das Gesamtgewicht des Eisenmaterials, enthält.

14. Vorrichtung zum Auflösen von Zink oder einer Zinklegierung (15) gemäß Anspruch 13, wobei
- die Eisenschicht (16) eine wie in einem der Ansprüche 4 bis 9 definierte Eisenschicht (16) ist, und/oder
- das Substrat aus Metall, bevorzugt aus Stahl, ist, und/oder
- zwischen Substrat und Eisenschicht (16) ein Haftgrund auf Basis von Bronze, Nickel oder einer Nickel-Titan-Legierung angeordnet ist.

## Claims

1. Method for dissolving zinc or a zinc alloy (15), in which
- a ferrous layer (16) is created through thermal spraying of a ferrous material onto a substrate, wherein the ferrous material used for thermal spraying comprises metallic iron and/or an iron alloy and wherein the ferrous material used for thermal spraying contains at least 60 wt% iron in relation to the overall weight of the ferrous material;
- metallic zinc or a zinc alloy (15) is brought into electrically conductive contact with the ferrous layer (16) and together with this is wholly or partially immersed in an aqueous, alkaline solution (20) .

2. Method for dissolving zinc or a zinc alloy (15) according to claim 1, wherein the aqueous, alkaline solution is an alkaline, cyanide-free zinc bath (20).

3. Method for dissolving zinc or a zinc alloy (15) according to claim 1 or 2, wherein the ferrous layer (16) comprises iron (0) and one or more iron(III) oxygen compounds.

4. Method for dissolving zinc or a zinc alloy (15) according to claim 3, wherein the iron(III) oxygen compound comprises at least one compound selected from an iron(III) oxide, an iron(III) oxide hydroxide, an iron(III) hydroxide and combinations thereof.

5. Method for dissolving zinc or a zinc alloy (15) according to one of the claims 1 to 4, wherein the iron alloy comprises a transition metal different from iron, preferably selected from manganese, nickel, copper, molybdenum, zirconium and combinations thereof, and/or carbon.

6. Method for dissolving zinc or a zinc alloy (15) according to one of the claims 1 to 5, wherein the ferrous material used for thermal spraying contains at least 80 wt% iron, preferably at least 90 wt% iron, more preferably at least 95 wt% iron in relation to the overall weight of the ferrous material.

7. Method for dissolving zinc or a zinc alloy according to one of the claims 1 to 6, wherein the ferrous layer (16) has a roughness Ra of at least 4 µm, wherein Ra is the arithmetic mean roughness according to DIN EN ISO 4287:2010.

8. Method for dissolving zinc or a zinc alloy (15) according to one of the claims 1 to 7, wherein the ferrous layer (16) has an average thickness of 10 µm to 1000 µm, determined by scanning electron microscopy (REM) on a polished cross section of the ferrous layer.

9. Method for dissolving zinc or a zinc alloy (15) according to one of the claims 1 to 8, wherein the substrate is made of metal, preferably steel.

10. Method for dissolving zinc or a zinc alloy (15) according to one of the claims 1 to 9, wherein a bonding layer based on bronze, nickel or a nickel-titanium alloy is arranged between substrate and ferrous layer (16).

11. Method for dissolving zinc or a zinc alloy (15) according to one of the claims 1 to 10, wherein in order to create the ferrous layer (16) the ferrous material is thermally sprayed onto the substrate by means of one of the following methods: wire arc spraying, thermal spray powder spraying, flame spraying, plasma spraying, autogenous rod spraying, autogenous wire spraying, laser spraying, cold gas spraying, detonation spraying and PTWA spraying.

12. Method for electroplating with zinc or a zinc alloy comprising:
(A) the electrodeposition of zinc or a zinc alloy from an aqueous, alkaline solution containing dissolved zinc and optionally other dissolved metals on a component or other electrically conductive body in order to coat the component or electrically conductive body with zinc or a zinc alloy, and
(B) carrying out a method for dissolving zinc or a zinc alloy (15) according to one of the claims 1 to 11 in order to provide dissolved zinc for step (A).

13. Device for dissolving zinc or a zinc alloy (15) comprising an arrangement with a zinc anode (15), a ferrous layer as cathode (16) which is in electrically conductive contact with the zinc anode (15), wherein
- the zinc anode (15) comprises metallic zinc or a zinc alloy, and
- the device includes a vessel (21) suitable for holding an aqueous, alkaline solution (20) into which the arrangement can be wholly or partially immersed,
**characterised in that**
the ferrous layer (16) consists of a ferrous material sprayed thermally onto a substrate, wherein the ferrous material used for thermal spraying comprises metallic iron and/or an iron alloy and wherein the ferrous material used for thermal spraying contains at least 60 wt% iron in relation to the overall weight of the ferrous material.

14. Device for dissolving zinc or a zinc alloy (15) according to claim 13, wherein
- the ferrous layer (16) is a ferrous layer (16) as defined in one of the claims 4 to 9, and/or
- the substrate is made of metal, preferably steel, and/or
- a bonding layer based on bronze, nickel or a nickel-titanium alloy is arranged between substrate and ferrous layer (16).

## Revendications

1. Procédé servant à dissoudre du zinc ou un alliage de zinc (15), où
- une couche de fer (16) est produite sur un substrat par injection thermique d'un matériau en fer,
dans lequel le matériau en fer utilisé pour l'injection thermique comprend du fer métallique et/ou un alliage de fer et
dans lequel le matériau en fer utilisé pour l'injection thermique contient au moins 60 % en poids de fer par rapport au poids total du matériau en fer ;
- du zinc métallique ou un alliage de zinc (15) est amené en contact électrique avec la couche de fer (16) et est plongé avec celle-ci en totalité ou en partie dans une solution (20) aqueuse alcaline.

2. Procédé servant à dissoudre du zinc ou un alliage de zinc (15) selon la revendication 1, dans lequel la solution aqueuse alcaline est un bain de zinc (20) alcalin sans cyanure.

3. Procédé servant à dissoudre du zinc ou un alliage de zinc (15) selon la revendication 1 ou 2, dans lequel la couche de fer (16) comprend du fer (0) et un ou plusieurs composés de fer (III)-oxygène.

4. Procédé servant à dissoudre du zinc ou un alliage de zinc (15) selon la revendication 3, dans lequel le composé de fer (III)-oxygène comprend au moins un composé, choisi parmi un oxyde de fer (III), un hydroxyde d'oxyde de fer (III), un hydroxyde de fer (III) et des combinaisons de ceux-ci.

5. Procédé servant à dissoudre du zinc ou un alliage de zinc (15) selon l'une quelconque des revendications 1 à 4, dans lequel l'alliage de fer comprend un métal de transition autre que le fer, de manière préférée choisi parmi le manganèse, le nickel, le cuivre, le molybdène, le zirconium et des combinaisons de ceux-ci, et/ou du carbone.

6. Procédé servant à dissoudre du zinc ou un alliage de zinc (15) selon l'une quelconque des revendications 1 à 5, dans lequel le matériau en fer utilisé pour l'injection thermique contient au moins 80% en poids de fer, de manière préférée au moins 90 % en poids de fer, de manière davantage préférée au moins 95 % en poids de fer, par rapport au poids total du matériau en fer.

7. Procédé servant à dissoudre du zinc ou un alliage de zinc selon l'une quelconque des revendications 1 à 6, dans lequel la couche de fer (16) présente une rugosité Ra d'au moins 4 µm, dans lequel Ra est la rugosité moyenne arithmétique selon la norme DIN EN ISO 4287:2010.

8. Procédé servant à dissoudre du zinc ou un alliage de zinc (15) selon l'une quelconque des revendications 1 à 7, dans lequel la couche de fer (16) présente une épaisseur moyenne allant de 10 µm à 1 000 µm, définie par microscopie électronique à balayage (MEB) au niveau d'une coupe transversale de la couche de fer.

9. Procédé servant à dissoudre du zinc ou un alliage de zinc (15) selon l'une quelconque des revendications 1 à 8, dans lequel le substrat est composé de métal, de manière préférée d'acier.

10. Procédé servant à dissoudre du zinc ou un alliage de zinc (15) selon l'une quelconque des revendications 1 à 9, dans lequel une base adhésive à base de bronze, de nickel ou d'un alliage de nickel-titane est disposée entre le substrat et la couche de fer (16).

11. Procédé servant à dissoudre du zinc ou un alliage de zinc (15) selon l'une quelconque des revendications 1 à 10, dans lequel pour produire la couche de fer (16), le matériau en fer est appliqué par injection thermique sur le substrat au moyen d'un des procédés suivants : projection à l'arc électrique, pulvérisation thermique de poudre, projection à la flamme, projection à la flamme à haute vitesse, procédé de pulvérisation par plasma, projection à la baguette autogène, projection au fil autogène, projection par laser, projection de gaz à froid, projection par détonation et projection par arc de soudure transféré plasma.

12. Procédé servant à revêtir de manière galvanique avec du zinc ou un alliage de zinc, comprenant :
(A) la séparation galvanique du zinc ou d'un alliage de zinc d'une solution aqueuse alcaline, qui contient du zinc dissous et éventuellement d'autres métaux dissous, sur un composant ou un autre corps électroconducteur pour revêtir le composant ou le corps électroconducteur de zinc ou d'un alliage de zinc, et
(B) la mise en oeuvre d'un procédé servant à dissoudre du zinc ou un alliage de zinc (15) selon l'une quelconque des revendications 1 à 11 pour fournir du zinc dissous pour l'étape (A).

13. Dispositif servant à dissoudre du zinc ou un alliage de zinc (15), comprenant un ensemble avec une anode de zinc (15), une couche de fer en tant que cathode (16), qui est en contact électroconducteur avec l'anode de zinc (15), dans lequel
- l'anode de zinc (15) comprend du zinc métallique ou un alliage de zinc, et
- le dispositif comprend un contenant (21), qui est adapté pour recevoir une solution (20) aqueuse alcaline, dans laquelle l'ensemble peut être plongé en totalité ou en partie,
**caractérisé en ce que**
la couche de fer (16) est constituée d'un matériau en fer appliqué par injection thermique sur un substrat,
dans lequel le matériau en fer utilisé pour l'injection thermique comprend du fer métallique et/ou un alliage de fer et
dans lequel le matériau en fer utilisé pour l'injection thermique contient au moins 60 % en fer par rapport au poids total du matériau en fer.

14. Dispositif servant à dissoudre du zinc ou un alliage de zinc (15) selon la revendication 13, dans lequel
- la couche de fer (16) est une couche de fer (16) comme définie dans l'une quelconque des revendications 4 à 9, et/ou
- le substrat est composé de métal, de manière préférée d'acier,
et/ou
- une base adhésive à base de bronze, de nickel ou d'un alliage de nickel-titane est disposée entre le substrat et la couche de fer (16).
